# EUROPÄISCHE PATENTSCHRIFT

(11) **EP 2 566 989 B1**
(45) Veröffentlichungstag und Bekanntmachung des Hinweises auf die Patenterteilung: **26.02.2014**
(21) Anmeldenummer: 11715225.6
(22) Anmeldetag: 18.04.2011
(51) Int. Cl.: C21D 8/04, C21D 11/00

(54) **VERFAHREN ZUM WARMWALZEN VON STAHLBÄNDERN UND WARMWALZSTRASSE**
PROCESS FOR HOT ROLLING STEEL STRIPS AND HOT ROLLING TRAIN
PROCÉDÉ DE LAMINAGE À CHAUD DE BANDES D'ACIER ET TRAIN DE LAMINAGE À CHAUD

(30) Priorität: 04.05.2010 AT 7542010
(43) Veröffentlichungstag der Anmeldung: 13.03.2013
(73) Patentinhaber: Siemens VAI Metals Technologies GmbH, 4031 Linz (AT)
(72) Erfinder: HOHENBICHLER, Gerald, A-4484 Kronstorf (AT); ECKERSTORFER, Gerald, A-4060 Leonding (AT); LINZER, Bernd, A-4020 Linz (AT)
(74) Vertreter: Maier, Daniel Oliver
(86) Internationale Anmeldenummer: PCT/EP2011/056086
(87) Internationale Veröffentlichungsnummer: WO 2011/138159

(56) Entgegenhaltungen:
- EP-A1- 0 997 203
- WO-A2-2004/076086
- DE-A1-102007 058 709
- US-B1- 6 225 609
- STREISSELBERGER A: "VERFAHREN DER TM-BEHANDLUNG MIT BESCHLEUNIGTER KUEHLUNG ZUR HERSTELLUNG VON GROBBLECH AUS BAUSTAEHLEN", STAHL UND EISEN, VERLAG STAHLEISEN, DUSSELDORF, DE, Bd. 111, Nr. 5, 15. Mai 1991 (1991-05-15), Seiten 65-73,164, XP000205483, ISSN: 0340-4803
- LEITHOLF M D ET AL: "MODEL REFERENCE CONTROL OF RUNOUT TABLE COOLING AT LTV", AISE STEEL TECHNOLOGY, AISE, PITTSBURG, PA, US, Bd. 66, Nr. 8, 1. August 1989 (1989-08-01) , Seiten 31-35, XP000069320, ISSN: 0021-1559

## Beschreibung

### GEBIET DER ERFINDUNG

Die Erfindung betrifft ein Verfahren zum Warmwalzen von Stahlbändern in mehreren aufeinander folgenden Walzgerüsten, wobei die Stahlbänder zuerst im austenitischen Zustand und anschließend, nach einer intensiven Zwischengerüst-Flüssigkeitskühlung, im ferritischen Zustand in einem oder mehreren Walzgerüsten auf die Enddicke fertig gewalzt werden, sowie eine entsprechende Warmwalzstraße.

Man spricht von Warmwalzen, wenn das Walzgut beim Walzen eine Temperatur oberhalb seiner Rekristallisationstemperatur aufweist. Bei Stahl ist dies der Bereich oberhalb von etwa 780°C, üblicherweise wird bei Temperaturen bis zu 1200°C warm gewalzt.

Beim Warmwalzen von Stahl befindet sich das Metall meist im austenitischen Zustand, wo die Eisenatome kubisch flächenzentriert angeordnet sind. Hier sind Umformgrade, also das Verhältnis von Ausgangsdicke zu Eingangsdicke, von bis zu 1:200 möglich: es können beispielsweise in einer Warmbreitbandstraße ausgehend von einer Brammendicke von typischer Weise 240 mm Enddicken von 1,2 - 15 mm erreicht werden. Man spricht dabei von Walzen im austenitischen Zustand, wenn sowohl die Walzanfangs- als auch die Walzendtemperatur im Austenitgebiet des jeweiligen Stahls liegen. Das Austenitgebiet eines Stahls ist abhängig von der Stahlzusammensetzung, liegt aber in der Regel über 800°C.

Wenn man wegen des definierten Materialverhaltens ausschließlich im Austenitgebiet walzt, so kann die Enddicke nicht beliebig klein gewählt werden, weil das Walzgut bei jedem Walzvorgang abkühlt und schließlich aus dem Austenitgebiet herausfällt. Dem kann nur dadurch begegnet werden, dass das Walzgut die Warmwalzgerüste bereits mit verringerter Dicke erreicht, also entweder in einer Vorwalzstraße entsprechend reduziert wurde oder in einer - entkoppelten - Dünnbandgießanlage hergestellt wird, weil die Kapazität einer Dünnbandgießanlage in der Regel nicht für einen gekoppelten Betrieb ausreicht. Die Verringerung der Dicke des Walzguts vor dem Warmwalzen führt somit zu erheblichen Kapazitätseinbußen, die direkte Koppelung der Warmwalzgerüste an eine Strangguss- oder Bandgießanlage mit hoher Kapazität zur Durchführung des sogenannten direkt gekoppelten oder Endlos-Betriebs ist meist nicht möglich.

Statt im austenitischen Zustand kann Stahl aber auch im ferritischen Zustand warm gewalzt werden. Im ferritischen Zustand sind die Eisenatome kubisch raumzentriert angeordnet, der Stahl ist weicher als im austenitischen Zustand und kann leichter verformt werden. Obwohl die Temperatur des Stahls im ferritischen Zustand (Ferritgebiet) niedriger als im Austenitgebiet ist, wird doch weniger Walzkraft benötigt, um den Stahl umzuformen. Dies wird dazu ausgenützt, um noch geringere Dicken und/oder noch größere Breiten beim fertigen Stahlband zu erzielen. Der niedrige Umformwiderstand des Ferrits ist aber vorzugsweise auf einen relativ engen Temperaturbereich von 100-150°C unterhalb jener Temperatur beschränkt, wo die vollständige Gleichgewichts-Phasenumwandlung von Austenit zu Ferrit stattfindet. Diese Gleichgewichts-Austenitgrenztemperatur der hier interessierenden Stähle liegt - abhängig von der Zusammensetzung des Stahls-zwischen 800 und 900°C und ist für die meisten Stahlzusammensetzungen bekannt. Sie ist im Eisen-Kohlenstoff-Diagramm, wo auf der x-Achse der Kohlenstoffgehalt in Gewichtsprozent und auf der y-Achse die Temperatur aufgetragen ist, als Linie zwischen den Punkten G und P zu erkennen. Oberhalb der Linie G-P liegen sowohl Austenit (sogenannte Gamma-Mischkristalle) als auch Ferrit (sogenannte Alpha-Mischkristalle) vor, unterhalb der Linie G-P, also unter der Gleichgewichts-Austenitgrenztemperatur, liegt nur mehr Ferrit (Alpha-Mischkristalle) vor.

### STAND DER TECHNIK

Aus dem Stand der Technik ist die Kombination von Warmwalzen im austenitischen Zustand mit anschließendem Warmwalzen im ferritischen Zustand bereits bekannt. Die DE 196 00 990 A1 schlägt hierzu vor, das Stahlband nach dem austenitischen Walzen auf eine Zwischendicke von 2-12 mm in einem einzigen Kühlschritt abzukühlen und dann in einem oder mehreren Schritten, also in einem oder mehreren Walzgerüsten, ferritisch fertig zu walzen.

Allerdings kann allein durch diese Maßnahmen nicht sichergestellt werden, dass es zu einer kontrollierten Abkühlung des Stahlbands kommt und dieses - je nach Bandbreite des Stahlbands, Dicke, Temperatur vor der Kühlung, etc. - nach der Kühlung tatsächlich den ferritischen Zustand erreicht.

### DARSTELLUNG DER ERFINDUNG

Es ist daher eine Aufgabe der Erfindung, ein Verfahren anzugeben, dass für Stahlbänder verschiedener Bandbreite, Dicke und Temperatur vor der Kühlung sicherstellt, dass sich diese nach der Kühlung im ferritischen Zustand befinden, wobei hier bereits bei einem Anteil von > 90% ferritischem Gefüge vom Vorliegen des ferritischen Zustands gesprochen werden kann.

Die Aufgabe wird dadurch gelöst, dass die Enddicke des Stahlbands kleiner 3 mm, insbesondere kleiner 2,5 mm, bevorzugt kleiner 1,49 mm, ist, dass die Differenz zwischen der Auslauftemperatur des Stahlbandes aus dem letzten Walzgerüst vor der Flüssigkeitskühlung und der Gleichgewichts-Austenitgrenztemperatur durch Vorsteuerung oder Regelung dieser Auslauftemperatur auf nicht größer als 70 K, vorzugsweise nicht größer als 50 K, bevorzugt kleiner als 25 K eingestellt wird, und dass die Flüssigkeitskühlung zwischen zwei Walzgerüsten in Abhängigkeit von der Länge Lc einer Kühlstrecke erfolgt, indem in der Kühlstrecke beidseits des Stahlbandes zumindest je eine Flüssigkeitsmenge Qu > 284/(Lc^{1,42}) Liter pro Minute und pro Meter Bandbreite, insbesondere Qu > 2*284/(Lc^{1,42}) Liter pro Minute und pro Meter Bandbreite, aber nicht mehr als Qu = 7*284/(Lc^{1,42}) Liter pro Minute und pro Meter Bandbreite, bevorzugt Qu < 4*284/(Lc^{1,42}) Liter pro Minute und pro Meter Bandbreite aufgebracht wird.

Das erfindungsgemäße Verfahren ist nur dann gut anwendbar, wenn die Enddicke unter 3 mm liegt, weil nur dann in der Kühlstrecke eine ausreichende Kühlung (des gesamten Bandquerschnittes) stattfinden kann.

Das heißt für eine Bandbreite des Stahlbandes von 1 m und einer Länge Lc der Kühlstrecke von 1 m sind auf der Kühlstrecke auf jeder Seite des Bandes zumindest 284 Liter pro Minute an Flüssigkeit, in der Regel Wasser, aufzubringen, bevorzugt 568 l/min und Seite des Bandes. Wenn das Stahlband nur 0,5 m breit ist und die Länge der Kühlstrecke gleich bleibt, so sind auf der Kühlstrecke auf die obere und die untere Seite des Stahlbandes zumindest jeweils 142 l/min aufzubringen, bevorzugt 284 l/min. Wenn, bei Stahlbandbreite 1 m, die Kühlstrecke nur 0,5 m lang ist, sind auf der kürzeren Kühlstrecke deutlich höhere Wassermengen aufzubringen, nämlich sowohl die Ober- wie auch auf die Unterseite jeweils 760 l/min, bevorzugt sogar 1520 l/min.

Das erfindungsgemäße Verfahren kann sowohl bei Regelung als auch bei Vorsteuerung der Auslauftemperatur des Stahlbandes aus dem letzten Gerüst vor der Flüssigkeitskühlung eingesetzt werden. Die Regelung der Temperatur setzt voraus, dass ein Ist-Wert gemessen wird, was in vielen Fällen nicht zutrifft, weil die Temperatur anhand von Modellen berechnet wird. Bei der Vorsteuerung wird die Auslauftemperatur anhand anderer bekannter Daten festgelegt, etwa mittels Prozessmodellen.

Es kann aber auch vorgesehen sein, dass die Vorsteuerung oder Regelung der Auslauftemperatur des Stahlbandes aus dem letzten Walzgerüst vor der Flüssigkeitskühlung auf güte- und/oder reduktionsgradabhängigen Tabellen oder auf einfachen güte- und/oder reduktionsgradabhängigen mathematischen Zusammenhängen zwischen breitenspezifischem Massendurchsatz (bzw. der Bandgeschwindigkeit und der Banddicke) und Einlauftemperatur in das erste Walzgerüst beruht.

Ein Auszug aus einer solchen Tabelle ist hier beispielhaft angeführt für eine fünfgerüstige Warmwalzstraße (Fertigstraße) für geringe Durchsätze. Für verschiedene Banddicken (hier nur für 8 mm in Tabelle 1 und für 10 mm in Tabelle 2 angegeben) und für verschiedene Einlauftemperaturen in die Warmwalzstraße (hier nur für 1070°C angegeben) sind für verschiedene Einlaufgeschwindigkeiten des Bandes in die Warmwalzstraße (V_band) die Temperatur des Bandes nach dem dritten Walzgerüst (T_3) und nach dem vierten Walzgerüst (T_4) angegeben:

**Tabelle 1**

| **Banddicke 8 mm** | Einlauftemperatur 1070°C | |
|---|---|---|
| | nach Gerüst 3 | nach Gerüst 4 |
| V_band [m/s] | T_3 [°C] | T_4 [°C] |
| 0,8 | 870 | 809 |
| 0,85 | 891 | 836 |
| 0,9 | 917 | 866 |
| 0,95 | 942 | 897 |
| 1 | 965 | 920 |
| 1,05 | 986 | 942 |
| 1,1 | 1009 | 970 |

**Tabelle 2**

| **Banddicke 10 mm** | Einlauftemperatur 1070°C | |
|---|---|---|
| | nach Gerüst 3 | nach Gerüst 4 |
| V_band [m/s] | T_3 [°C] | T_4 [°C] |
| 0,7 | 895 | 840 |
| 0,75 | 934 | 881 |
| 0,8 | 962 | 915 |
| 0,85 | 987 | 945 |
| 0,9 | 1012 | 974 |

Diese Tabellen werden aufgrund von Erfahrungswerten erstellt und können dann zur Vorsteuerung der Warmwalzstraße verwendet werden. Wenn das vierte Walzgerüst jenes vor der Flüssigkeitskühlung ist, welches das Band mit einer bestimmten Temperatur verlassen soll, dann kann in den Tabellen nachgesehen werden, welche Einlaufgeschwindigkeiten des Bandes in die Warmwalzstraße (V_band), welche Banddicke, welche Temperatur des Bandes nach dem dritten Walzgerüst (T_3), u.s.w., mit dieser gewünschten Temperatur korrespondieren und die Temperatur durch Vorgabe der entsprechenden Werte - ohne Regelung - eingestellt werden.

In der Regel wird als Kühlflüssigkeit Wasser mit einer Anwendungstemperatur zwischen 15°C und 60°C, vorzugsweise zwischen 25°C und 40°C, eingesetzt.

Durch die erfindungsgemäße Wassermenge lässt sich bei entsprechender Regelung der Auslauftemperatur aus dem letzten Walzgerüst vor der Kühlung, welche in der Regel durch die sogenannte Level 2 Regelung der Warmwalzstraße erfolgt, eine Zwischenabkühlung des Stahlbands von mehr als 30 K bis zu mehr als 100 K erreichen, sodass vollferritisches Gefüge des Stahlbands sichergestellt wird, bevor es in das nächste Walzgerüst einläuft, wo dann ferritisch gewalzt wird.

Besonders gut lässt sich das erfindungsgemäße Verfahren einsetzen, wenn der breitenspezifische Durchsatz durch die Walzgerüste kleiner 12 mm m/s, bevorzugt kleiner 9,5 mm m/s, ist. Der Durchsatz oder Volumenstrom wird in der Walztechnik oft als breitenspezifischer Volumenstrom angegeben, also als Volumenstrom pro Einheitsbreite (1 m), und kann dabei als Produkt aus Dicke eines Bandes (meist in mm) und Bandgeschwindigkeit (meist in m/s) dargestellt werden. Für die Durchführung des erfindungsgemäßen Verfahrens sollte dieser (breitenspezifische) Durchsatz nicht zu hoch sein, also etwa kleiner als 15 mm m/s sein, noch besser aber kleiner als 12 mm m/s, z.B. kleiner 9,5 mm m/s.

Der erfindungsgemäße Zusammenhang wurde mit Hilfe von Versuchen erstellt. Damit die günstigen Eigenschaften des Ferrits, seine gute Verformbarkeit, beim Warmwalzen ausgenützt werden können, muss das Walzgut, also das Stahlband, homogen sein und es dürfen im Stahlband keine signifikanten Austenitanteile vorliegen, welche die Höhe der Walzkraft erheblich beeinflussen würden. Die Kühlung muss daher sicherstellen, dass im Stahlband nach der Kühlung und vor Eintritt in die folgenden Walzgerüste zum ferritischen Walzen fast ausschließlich ferritisches Gefüge, also mindestens 90% ferritisches Gefüge, vorzugsweise mindestens 95% ferritisches Gefüge, vorliegt.

In Abhängigkeit von der Banddicke nach dem Walzgerüst vor der Kühlung, dem breitenspezifischen Volumenfluss sowie der Einlauftemperatur des Stahls in die Warmwalzstraße, welche die Walzgerüste zum Warmwalzen bilden, ist eine intensive Abkühlung zwischen zumindest zwei Walzgerüsten notwendig, um die Umwandlung in fast ausschließlich ferritisches Gefüge sicherzustellen, wobei die gemittelte Abkühlrate T' des Stahlbandes zumindest 40 K/s, besser noch größer 60 K/s, bevorzugt 90 K/s, innerhalb des Walzgerüstabstands (zwischen dem letzten Walzgerüst vor und dem ersten Walzgerüst nach der Kühlung) betragen soll.

Die erforderliche Abkühlrate T' [K/s] ist auch abhängig von der Auslauftemperatur des Stahlbandes nach dem Walzgerüst vor der Kühlung, von der Auslaufgeschwindigkeit aus diesem Walzgerüst und vom Abstand zwischen letztem Walzgerüst vor der Kühlung und erstem Walzgerüst nach der Kühlung. Selbstverständlich spielt auch die Zusammensetzung des Stahls eine Rolle.

Hierbei wurden folgende Überlegungen angestellt: Die zu erreichende Abkühlrate T' innerhalb der Kühlstreckenlänge Lc lässt sich wie folgt berechnen: $Tʹ = A * B * {v}_{m} / {L}_{c}$

Der Faktor A hängt von der mittleren Auslauftemperatur Tm des Stahlbands aus dem letzten Walzgerüst vor der Kühlung und deren Abstand zur Gleichgewichts-Austenitgrenztemperatur Ta ab und bestimmt sich vorzugsweise wie folgt: $A = \left[0,5…2,0\right] * 40 + \left(Tm-Ta\right) .$

Lc steht für die Länge der Kühlstrecke, innerhalb der die Kühlrate T' [K/s] zu erreichen ist. Alternativ kann für Lc auch der Gerüstabstand zwischen letztem Walzgerüst vor und erstem Walzgerüst nach der Kühlung eingesetzt werden, dann wird T' zur mittleren Abkühlrate zwischen den beiden Walzgerüsten. vₘ bezeichnet die mittlere Auslaufgeschwindigkeit aus dem letzten Walzgerüst vor der Kühlung.

Der dimensionslose Faktor B spiegelt den Eisengehalt des Stahlbandes wider und liegt zwischen 0,95 und ca. 1,95, wenn man Stähle mit >98% Fe betrachtet, wobei mit Fe der Eisengehalt des Stahls in % der Masse bezeichnet wird: , $B = 0 , 95 + 0 , 5 * \left(100-Fe\right)$

Um eine ausreichende erfindungsgemäße Kühlrate sicherzustellen, sollte die Temperaturdifferenz Tm-Ta (im Faktor A) nicht größer als 70 K, besser kleiner 50 K, vorzugsweise kleiner als 25 K sein. Dies kann bspw. durch die sogenannte Level 2 Automation, welche die Warmwalzstraße steuert, sichergestellt werden.

Der bei A auftretende Multiplikationsfaktor [0,5 ... 2,0] ergibt sich aus der erheblichen Streuung, die in Umwandlungs- und Abkühlungstests bei unterschiedlichen Kühlungsbeaufschlagungen gefunden wurden, um 90 bzw. 95% Ferritisierung zu erreichen.

Ausgehend von dieser Einstellung der Temperaturdifferenz (Tm-Ta), den bekannten Stahleigenschaften der Stahlbänder, die in der Warmwalzanlage gewalzt werden, ergibt sich bei gegebener Länge Lc der Kühlstrecke eine mindestens erforderliche Abkühlrate T', aus welcher der mindestens erforderliche Wärmeübertragungskoeffizient ermittelt werden kann, und aus welchem wiederum aus meist empirischen bzw. experimentell gefundenen Zusammenhängen die erforderliche Menge an Kühlflüssigkeit (Kühlwasser) ermittelt werden kann.

Erfindungsgemäß kann vorgesehen werden, dass eine Kühlung nur zwischen vorletztem und letztem Walzgerüst einer Warmwalzstraße stattfindet, dass also am vorletzten Walzgerüst das Stahlband noch im austenitischen Zustand gewalzt wird, dann durch die Kühlung die Ferritisierung stattfindet und im letzten Walzgerüst das Stahlband im ferritischen Zustand gewalzt wird.

Oder es kann vorgesehen sein, dass eine Kühlung nur zwischen drittletztem und vorletztem Walzgerüst stattfindet, dass also am drittletzten Walzgerüst das Stahlband noch im austenitischen Zustand gewalzt wird, dann durch die Kühlung Ferritisierung stattfindet und im vorletzten und letzten Walzgerüst das Stahlband im ferritischen Zustand gewalzt wird. Dies hat den Vorteil, dass das vorletzte Walzgerüst in Falle nicht ausreichender Kühlung durch die vorgelagerte Kühlstrecke geöffnet werden kann, mit diesem also nicht gewalzt wird. Eine nicht ausreichende Kühlung kann etwa auftreten, wenn einzelne Einrichtungen der Kühlung, wie Düsen, versagen oder wenn die Geschwindigkeit des Stahlbandes bzw. der Massendurchsatz höher als erwartet ausfällt.

Schließlich kann auch vorgesehen sein, dass sowohl zwischen vorletztem und letztem Walzgerüst als auch zwischen drittletztem und vorletztem Walzgerüst eine Kühlung erfolgt. Dies hat den Vorteil, dass das vorletzte Walzgerüst in Falle nicht ausreichender Kühlung durch die vorgelagerte Kühlstrecke geöffnet werden kann, mit diesem also nicht gewalzt wird, und das Stahlband durch die nachgelagerte zweite Kühlung zusätzlich vor dem letzten Walzgerüst gekühlt werden kann, mit dem als einziges das Stahlband im ferritischen Zustand gewalzt wird. Selbstverständlich kann aber auch im Falle ausreichender Kühlung bis zum ferritischen Zustand vor dem vorletzten Walzgerüst sowohl mit dem vorletzten als auch mit dem letzten Walzgerüst das Stahlband im ferritischen Zustand gewalzt werden.

Um eine schnelle und intensive Kühlung des bereits relativ dünnen Bandes (unter 5 mm, insbesondere unter 3,5 mm) nach dem austenitischen Walzen sicherzustellen, kann vorgesehen werden, dass die Länge Lc der Kühlstrecke zwischen 5 und 30% des Abstands zwischen vorhergehendem und nachfolgendem Walzgerüst beträgt. Beispielsweise besteht die Kühlstrecke aus zumindest zwei Reihen Spritzdüsen je Bandseite, wobei eine Düsenreihe eine Mindestlänge der Kühlstrecke - im Sinne der vorliegenden Erfindung - von 350 mm ergibt.

Weiters ist es der möglichst vollständigen Austenit-Ferrit-Umwandlung dienlich, wenn die Kühlstrecke näher beim vorhergehenden als beim nachfolgenden Walzgerüst angeordnet ist, insbesondere im Zusammenhang mit einer relativ kurzen Kühlstrecke von 5 und 30% des Abstands zwischen vorhergehendem und nachfolgendem Walzgerüst. Bevorzugter Weise sollte die Kühlstrecke um zumindest 20% näher beim vorhergehenden als beim nachfolgenden Walzgerüst angeordnet sein.

Das erfindungsgemäße Verfahren ist am besten bei solchen Anlagen anwendbar, wo der Abstand zwischen aufeinander folgenden Walzgerüsten, zwischen denen die Kühlung stattfindet, zwischen 3,5 und 7 m beträgt. Bei diesen Abständen ist es sicher möglich, dass nach der Abkühlung des Stahlbandes noch genügend Zeit für die möglichst vollständige Umwandlung des Gefüges in Ferrit stattfindet.

Die Erfindung ist weiters vorteilhaft bei Stahlbändern mit einer Breite zwischen 800 und 2200 mm anwendbar.

Die Banddicke des Stahlbandes vor der Kühlung beträgt in der Regel 1,2 bis 5 mm, insbesondere 1,5 bis 3,5 mm, vorzugsweise 1,8 bis 3,5 mm.

Besonders vorteilhaft am erfindungsgemäßen Verfahren ist, dass das Stahlband aus stranggegossenem Halbzeug in direkt aufeinander folgenden Arbeitsschritten fertig gewalzt werden kann. Es kann also eine direkte Koppelung der Warmwalzanlage an eine Stranggussanlage erfolgen, sodass Stahlbänder mit einer Banddicke kleiner 3 mm im Endlosverfahren hergestellt werden können. Beispielsweise könnte das Stahlband zuerst in ein bis vier Schritten vorgewalzt, danach nochmals auf mindestens 1100°C aufgeheizt und anschließend in drei bis fünf Schritten fertig gewalzt werden. Dabei muss nicht erwähnt werden, dass zwischen Stranggussanlage und Warmwalzanlage selbstverständlich in bekannter Anordnung weitere Vorrichtungen wie Scheren, Öfen, Kühlanlagen, Vorwalzanlagen, Speicheranlagen, Anlagen zum Entzundern, etc. vorhanden sein können. Selbstverständlich kann die Warmwalzanlage auch aus mehr als fünf Walzgerüsten bestehen, sodass das Stahlband in mehr als fünf Schritten fertig gewalzt werden kann.

Die Erfindung lässt sich aber auch auf eine stromabwärts einer Bandgießanlage angeordnete Warmwalzanlage anwenden.

Eine erfindungsgemäße Verwendung einer mehrgerüstigen Warmwalzstraße weist zwischen zwei aufeinanderfolgenden Walzgerüsten eine Kühlstrecke zum beidseitigen Beaufschlagen des Stahlbandes mit Flüssigkeit und eine zugehörige Vorsteuer- oder Regelungseinrichtung auf, welche so eingestellt ist, dass in der Kühlstrecke beidseits des Stahlbandes in Abhängigkeit von der Länge Lc der Kühlstrecke zumindest je eine Flüssigkeitsmenge Qu > 284/(Lc^{1,42}) Liter pro Minute und pro Meter Bandbreite, insbesondere Qu > 2*284/(Lc^{1,42}) Liter pro Minute und pro Meter Bandbreite, aufgebracht wird, und sieht eine Vorsteuerung oder Regelung vor, welche die Differenz zwischen der Auslauftemperatur des Stahlbandes aus dem letzten Walzgerüst vor der Kühlstrecke und der Gleichgewichts-Austenitgrenztemperatur durch Regelung der Auslauftemperatur auf nicht größer als 70 K, vorzugsweise nicht größer als 50 K, bevorzugt kleiner als 20 K eingestellt.

Die Kühlstrecke ist jene Strecke, auf der austretende Flüssigkeit am Stahlband auftrifft.

Wie bereits beim erfindungsgemäßen Verfahren beschrieben, kann die Kühlstrecke zwischen vorletztem und letztem Walzgerüst und/oder drittletztem und vorletztem Walzgerüst angeordnet sein.

Die Länge Lc der Kühlstrecke kann zwischen 5 und 30% des Abstands zwischen vorhergehendem und nachfolgendem Walzgerüst betragen, insbesondere kann sie aus nur je einer über die Breite angeordneter Düsenreihe je Bandoberfläche (d.h. je eine Düsenreihe oben wie auch unten) bestehen.

Die Kühlstrecke kann näher beim vorhergehenden als beim nachfolgenden Walzgerüst angeordnet sein, insbesondere um zumindest 20% näher beim vorhergehenden als beim nachfolgenden Walzgerüst.

Der Abstand zwischen aufeinander folgenden Walzgerüsten, zwischen denen eine Kühlstrecke angeordnet ist, sollte am besten zwischen 3,5 und 7 m betragen.

Die Breite der Warmwalzstraße und der Kühlstrecke wird in der Regel für eine Bandbreite des Stahlbandes zwischen 800 und 2200 mm ausgelegt sein.

Die Warmwalzstraße kann so mit einer Stranggussanlage verbunden sein, dass das Stahlband aus stranggegossenem Halbzeug in direkt aufeinander folgenden Arbeitsschritten fertig gewalzt werden kann. Beispielsweise kann dadurch eine Verbundwalzanlage mit einer erfindungsgemäßen Warmwalzstraße entstehen, wobei die Verbundwalzanlage eine Vorwalzstraße mit ein bis vier Walzgerüsten aufweist, eine Heizeinrichtung zum Aufheizen des Stahlbandes aus der Vorwalzstraße auf über 1100°C sowie eine Warmwalzstraße mit drei bis fünf Walzgerüsten zum Fertigwalzen. Selbstverständlich kann die Warmwalzstraße auch mehr als fünf Gerüste umfassen.

Mit dem erfindungsgemäßen Verfahren bzw. der Warmwalzstraße können auch bei relativ geringen breitenspezifischen Durchsätzen von Stahlband (Banddicke mal Geschwindigkeit), etwa kleiner 0,438 m²/min (das sind 7,3 mm m/s), und moderaten Einlauftemperaturen des Stahlbands in die Warmwalzstraße von kleiner 1050°C, insbesondere kleiner 1020°C, in nur drei Walzgerüsten bei austenitischem Walzen Banddicken von deutlich weniger als 3 mm erreicht werden. Durch die starke erfindungsgemäße Abkühlung nach dem austenitischen Walzen, etwa nach dem dritten (oder vierten) Walzgerüst kann in einem (oder zwei) weiteren Walzgerüst(en) durch ferritisches Walzen eine Enddicke von bis unter 1 mm erreicht werden mit dem zusätzlichen Vorteil, dass für das letzte (oder die letzten beiden) Walzgerüst(e) deutlich geringere Walzkräfte erforderlich sind, was eine Einsparung bei der Energie für die Warmwalzstraße bringt.

Es sind somit Enddicken für Stahlband von zumindest kleiner 1,2 mm erreichbar, wo bei allein austenitischem Walzen nur erheblich größere Dicken als 1,2 mm, wenn auch deutlich unter 3 mm, erreichbar sind.

Der gesamte Warmwalzprozess verläuft jedenfalls stabiler als herkömmliche Verfahren, weil ein unbestimmt teilferritisches Walzen beim letzten oder vorletzten Stich ausgeschlossen wird.

### KURZE BESCHREIBUNG DER FIGUREN

Die Erfindung wird anhand einer schematischen Figur beispielhaft erläutert. Die Figur zeigt die Seitenansicht einer Warmwalzstraße mit Kühlstrecke.

### WEGE ZUR AUSFÜHRUNG DER ERFINDUNG

Das Stahlband 3 tritt am linken Rand der Figur in die Warmwalzstraße, bestehend aus den Walzgerüsten F1 bis F5, mit einer Eingangstemperatur von kleiner 1050°C, bevorzugt von kleiner 1020°C ein, etwa aus einer Vorwalzstraße, die mit einer Stranggießanlage verbunden ist. Die Temperatur des Stahlbandes 3 bezieht sich auf den über den Bandquerschnitt gemittelten Durchschnittswert der Temperatur. In den ersten drei Walzgerüsten F1 bis F3 wird das Stahlband 5 im austenitischen Zustand gewalzt, es verlässt das Walzgerüst F3 mit einer typischen Banddicke von kleiner 3 mm.

Die Kühlstrecke 1 weist hier beidseits des Bandes mehrere Spritzdüsen 2 auf, die in zumindest einer Düsenreihe je Bandseite angeordnet sind, und hat eine Länge Lc von zumindest 350 mm. Der Abstand LF3 zwischen drittem Walzgerüst F3 und Beginn der Kühlstrecke 1 beträgt hier nur einen Bruchteil des Abstands LF4 zwischen viertem Walzgerüst F4 und Ende der Kühlstrecke 1.

Die Kühlstrecke führt dem Stahlband 3 erfindungsgemäß sowohl auf der Ober- als auch auf der Unterseite eine erfindungsgemäße Menge von Wasser pro Minute und Bandbreite in Metern zu, wodurch das Stahlband 3 abkühlt. Bis das Stahlband 3 in das vierte Walzgerüst F4 eintritt, hat eine fast vollständige Umwandlung des Gefüges in Ferrit stattgefunden, sodass das Stahlband 3 im ferritischen Zustand im vierten Walzgerüst reduziert wird. Im fünften Walzgerüst F5 wird das Stahlband 3 im ferritischen Zustand auf seine Enddicke von kleiner 1,5 mm gewalzt.

In der Regel wird die beidseits aufgebrachte Wassermenge zwischen dem zwei- und dem vierfachen des Werts 284/(Lc^{1,42}) liegen, wenn die Differenz zwischen Auslauftemperatur aus dem Walzgerüst F3 und der Austenitgrenztemperatur weniger als 50 K beträgt und der breitenspezifische Durchsatz nicht allzu hoch ist, also z.B. im Bereich von 5 bis 12 mm m/s liegt.

Üblicher Weise werden Spritzdüsen zum Aufbringen des Kühlwassers verwendet, die in Reihen in Breitenrichtung des Stahlbandes angeordnet sind. Wird nur eine Düsenreihe eingesetzt, so entspricht das einer modellhaften Kühlstrecke 1 mit einer Länge von etwa 350 mm. Diese ergibt sich z.B. bei schräger Verdrehung/Anordnung der Düsen aus dem Abstand zwischen erstem und letztem Auftreffpunkt des Wasserstrahls auf dem Stahlband 3. Ab zwei Düsenreihen, also ab einer Anzahl von n Düsenreihen, berechnet sich die Länge Lc der Kühlstrecke aus dem Abstand zwischen erstem und letztem Auftreffpunkt des Wasserstrahls einer Düsenreihe plus dem (n-1)-fachen mittlerem Abstand zweier Düsenreihen untereinander.

### ALTERNATIVE AUSFÜHRUNGSVARIANTE DER ERFINDUNG

Wenn die Kühlstrecke 1 statt zwischen drittem F3 und viertem Walzgerüst F4 zwischen viertem F4 und fünftem Walzgerüst F5 angeordnet werden würde, so könnte der Abstand zwischen drittem F3 und viertem Walzgerüst F4 kleiner sein, und der Abstand zwischen viertem F4 und fünftem Walzgerüst F5 größer. Jedenfalls würde in den ersten vier Walzgerüsten F1 bis F4 austenitisches Walzen stattfinden, während ferritisches Walzen erst nach der möglichst vollständigen Umwandlung des Gefüges des Stahlbands 3 in Ferrit nur im fünften Walzgerüst F5 stattfinden würde.

### BEZUGSZEICHENLISTE

- 1: Kühlstrecke
- 2: Spritzdüsen
- 3: Stahlband
- F1: erstes Walzgerüst
- F2: zweites Walzgerüst
- F3: drittes Walzgerüst
- F4: viertes Walzgerüst
- F5: fünftes Walzgerüst
- Lc: Länge der Kühlstrecke 1
- Lg: Abstand zwischen drittem und viertem Walzgerüst
- LF3: Abstand zwischen drittem Walzgerüst F3 und Beginn der Kühlstrecke 1
- LF4: Abstand zwischen viertem Walzgerüst F4 und Ende der Kühlstrecke 1

## Patentansprüche

1. Verfahren zum Warmwalzen von Stahlbändern (3) in mehreren aufeinander folgenden Walzgerüsten (F1-F5), wobei die Stahlbänder zuerst im austenitischen Zustand und anschließend, nach einer intensiven Zwischengerüst-Flüssigkeitskühlung, im ferritischen Zustand in einem oder mehreren Walzgerüsten auf die Enddicke fertig gewalzt werden, **dadurch gekennzeichnet, dass** die Enddicke des Stahlbands (3) kleiner 3 mm, insbesondere kleiner 2,5 mm, bevorzugt kleiner 1,49 mm, ist, dass die Differenz zwischen der Auslauftemperatur des Stahlbandes aus dem letzten Walzgerüst (F3) vor der Flüssigkeitskühlung und der Gleichgewichts-Austenitgrenztemperatur durch Vorsteuerung oder Regelung dieser Auslauftemperatur auf nicht größer als 70 K, vorzugsweise nicht größer als 50 K, bevorzugt kleiner als 25 K eingestellt wird, und dass die Flüssigkeitskühlung zwischen zwei Walzgerüsten in Abhängigkeit von der Länge Lc einer Kühlstrecke (1) erfolgt, indem in der Kühlstrecke beidseits des Stahlbandes (3) zumindest je eine Flüssigkeitsmenge Qu > 284/(Lc^{1,42}) Liter pro Minute und pro Meter Bandbreite, insbesondere Qu > 2*284/(Lc^{1,42}) Liter pro Minute und pro Meter Bandbreite, aber nicht mehr als Qu = 7*284/(Lc^{1,42}) Liter pro Minute und pro Meter Bandbreite, bevorzugt Qu < 4*284/(Lc^{1,42}) Liter pro Minute und pro Meter Bandbreite aufgebracht wird.

2. Verfahren nach Anspruch 1, **dadurch gekennzeichnet, dass** der breitenspezifische Durchsatz durch die Walzgerüste kleiner 12 mm m/s, bevorzugt kleiner 9,5 mm m/s, ist.

3. Verfahren nach Anspruch 1 oder 2, **dadurch gekennzeichnet, dass** die Vorsteuerung oder Regelung der Auslauftemperatur des Stahlbandes aus dem letzten Walzgerüst (F3) vor der Flüssigkeitskühlung auf güte- und/oder reduktionsgradabhängigen Tabellen oder auf einfachen güte- und/oder reduktionsgradabhängigen mathematischen Zusammenhängen zwischen breitenspezifischem Massendurchsatz und Einlauftemperatur in das erste Walzgerüst (F1) beruht.

4. Verfahren nach einem der Ansprüche 1 bis 3, **dadurch gekennzeichnet, dass** eine mittlere Abkühlrate T'=A*B*vₘ/L_{c} zwischen dem letzten Walzgerüst (F3) vor der Flüssigkeitskühlung mit einer Kühlstrecke (1) der Länge L_{c} und dem ersten Walzgerüst (F4) nach der Flüssigkeitskühlung eingestellt wird,
wobei gilt A= [0,5...2]*40+(Tm-Ta) mit der mittleren Auslauftemperatur Tm des Stahlbands (3) aus dem letzten Walzgerüst (F3) vor der Flüssigkeitskühlung und der Gleichgewichts-Austenitgrenztemperatur Ta,
wobei gilt B=0,95+0,5*(100-Fe) mit dem Eisengehalt Fe des Stahls in Prozent der Masse,
und wobei vₘ die zwischen den genannten beiden Walzgerüsten (F3, F4) vorliegende Bandgeschwindigkeit bezeichnet.

5. Verfahren nach einem der Ansprüche 1 bis 4, **dadurch gekennzeichnet, dass** die Kühlflüssigkeit Wasser mit einer Anwendungstemperatur zwischen 15°C und 60°C, vorzugsweise zwischen 25°C und 40°C, ist.

6. Verfahren nach einem der Ansprüche 1 bis 5, **dadurch gekennzeichnet, dass** die Kühlung zwischen vorletztem (F4) und letztem (F5) Walzgerüst und/oder drittletztem (F3) und vorletztem (F4) Walzgerüst erfolgt.

7. Verfahren nach Anspruch 6, **dadurch gekennzeichnet, dass** eine Kühlung zwischen drittletztem (F3) und vorletztem (F4) Walzgerüst erfolgt und das vorletzte Walzgerüst (F4) im Falle nicht ausreichender Kühlung geöffnet wird.

8. Verfahren nach einem der Ansprüche 1 bis 7, **dadurch gekennzeichnet, dass** die Länge Lc der Kühlstrecke (1) zwischen 5 und 30% des Abstands zwischen vorhergehendem (F3) und nachfolgendem (F4) Walzgerüst beträgt.

9. Verfahren nach einem der Ansprüche 1 bis 8, **dadurch gekennzeichnet, dass** die Kühlstrecke (1) näher beim vorhergehenden (F3) als beim nachfolgenden (F4) Walzgerüst angeordnet ist, insbesondere um zumindest 20% näher beim vorhergehenden als beim nachfolgenden Walzgerüst.

10. Verfahren nach einem der Ansprüche 1 bis 9, **dadurch gekennzeichnet, dass** der Abstand (Lg) zwischen aufeinander folgenden Walzgerüsten (F3, F4), zwischen denen die Kühlung stattfindet, zwischen 3,5 und 7 m beträgt.

11. Verfahren nach einem der Ansprüche 1 bis 10, **dadurch gekennzeichnet, dass** die Bandbreite des Stahlbandes (3) zwischen 800 und 2200 mm liegt.

12. Verfahren nach einem der Ansprüche 1 bis 11, **dadurch gekennzeichnet, dass** die Banddicke des Stahlbandes (3) vor der Kühlstrecke (1) 1,2 bis 5 mm, insbesondere 1,5 bis 3,5 mm, vorzugsweise 1,8 bis 3,5 mm, beträgt.

13. Verfahren nach einem der Ansprüche 1 bis 12, **dadurch gekennzeichnet, dass** das Stahlband (3) aus stranggegossenem Halbzeug in direkt aufeinander folgenden Arbeitsschritten fertig gewalzt wird.

14. Verfahren nach Anspruch 13, **dadurch gekennzeichnet, dass** das Stahlband (3) zuerst in ein bis vier Schritten vorgewalzt, danach nochmals auf mindestens 1100°C aufgeheizt und anschließend in drei bis fünf Schritten fertig gewalzt wird.

15. Verwendung einer mehrgerüstigen Warmwalzstraße zur Durchführung des Verfahrens nach einem der Ansprüche 1 bis 12, **dadurch gekennzeichnet, dass** zwischen zwei aufeinanderfolgenden Walzgerüsten (F3, F4) eine Kühlstrecke (1) zum beidseitigen Beaufschlagen des Stahlbandes (3) mit Flüssigkeit und eine zugehörige Vorsteuer- oder Regelungseinrichtung vorgesehen ist, welche so eingestellt ist, dass in der Kühlstrecke (1) beidseits des Stahlbandes in Abhängigkeit von der Länge Lc der Kühlstrecke zumindest je eine Flüssigkeitsmenge Qu > 284/(Lc^{1,42}) Liter pro Minute und pro Meter Bandbreite, insbesondere Qu > 2*284/(Lc^{1,42}) Liter pro Minute und pro Meter Bandbreite, aber nicht mehr als Qu = 7*284/(Lc^{1,42}) Liter pro Minute und pro Meter Bandbreite, bevorzugt Qu < 4*284/(Lc^{1,42}) Liter pro Minute und pro Meter Bandbreite aufgebracht wird, und dass eine Vorsteuerung oder Regelung vorgesehen ist, welche die Differenz zwischen der Auslauftemperatur des Stahlbandes (3) aus dem letzten Walzgerüst (F3) vor der Kühlstrecke (1) und der Gleichgewichts-Austenitgrenztemperatur durch Regelung der Auslauftemperatur auf nicht größer als 70 K, vorzugsweise nicht größer als 50 K, bevorzugt kleiner als 25 K eingestellt.

16. Verwendung der Warmwalzstraße nach Anspruch 15, **dadurch gekennzeichnet, dass** die Vorsteuerung oder Regelung der Auslauftemperatur des Stahlbandes (3) aus dem letzten Walzgerüst (F3) vor der der Kühlstrecke (1) auf güte- und/oder reduktionsgradabhängigen Tabellen oder auf einfachen güte- und/oder reduktionsgradabhängigen mathematischen Zusammenhängen zwischen breitenspezifischem Massendurchsatz und Einlauftemperatur in das erste Walzgerüst (F1) beruht.

17. Verwendung der Warmwalzstraße nach Anspruch 15 oder 16, **dadurch gekennzeichnet, dass** die Kühlstrecke (1) zwischen vorletztem (F4) und letztem (F5) Walzgerüst und/oder drittletztem (F3) und vorletztem (F4) Walzgerüst angeordnet ist.

18. Verwendung der Warmwalzstraße nach einem der Ansprüche 15 bis 17, **dadurch gekennzeichnet, dass** die Länge Lc der Kühlstrecke (1) zwischen 5 und 30% des Abstands zwischen vorhergehendem (F3) und nachfolgendem (F4) Walzgerüst beträgt.

19. Verwendung der Warmwalzstraße nach einem der Ansprüche 15 bis 18, **dadurch gekennzeichnet, dass** die Kühlstrecke (1) näher beim vorhergehenden (F3) als beim nachfolgenden (F4) Walzgerüst angeordnet ist, insbesondere um zumindest 20% näher beim vorhergehenden als beim nachfolgenden Walzgerüst.

20. Verwendung der Warmwalzstraße nach einem der Ansprüche 15 bis 19, **dadurch gekennzeichnet, dass** der Abstand (Lg) zwischen aufeinander folgenden Walzgerüsten (F3, F4), zwischen denen eine Kühlstrecke (1) angeordnet ist, zwischen 3,5 und 7 m beträgt.

21. Verwendung der Warmwalzstraße nach einem der Ansprüche 15 bis 20, **dadurch gekennzeichnet, dass** die Breite der Warmwalzstraße (F1-F5) und der Kühlstrecke (1) für eine Bandbreite des Stahlbandes (3) zwischen 800 und 2200 mm ausgelegt ist.

22. Verwendung der Warmwalzstraße nach einem der Ansprüche 15 bis 21, **dadurch gekennzeichnet, dass** die Kühlstrecke (1) so ausgebildet ist, dass als Kühlflüssigkeit Wasser mit einer Anwendungstemperatur zwischen 15°C und 60°C, vorzugsweise zwischen 25°C und 40°C, verwendet werden kann.

23. Verwendung der Warmwalzstraße nach einem der Ansprüche 15 bis 22, **dadurch gekennzeichnet, dass** diese so mit einer Stranggussanlage verbunden ist, dass das Stahlband (3) aus stranggegossenem Halbzeug in direkt aufeinander folgenden Arbeitsschritten fertig gewalzt werden kann.

24. Verwendung der Verbundwalzanlage mit einer Warmwalzstraße nach Anspruch 23, **dadurch gekennzeichnet, dass** die Verbundwalzanlage eine Vorwalzstraße mit ein bis vier Walzgerüsten aufweist, eine Heizeinrichtung zum Aufheizen des Stahlbandes aus der Vorwalzstraße auf über 1100°C sowie eine Warmwalzstraße mit drei bis fünf Walzgerüsten (F1-F5) zum Fertigwalzen.

## Claims

1. Process for hot rolling steel strips (3) in a plurality of successive roll stands (F1-F5), wherein the steel strips are finish-rolled to the end thickness in one or more roll stands firstly in the austenitic state and then, after intensive liquid cooling in an intermediate stand, in the ferritic state, **characterized in that** the end thickness of the steel strip (3) is less than 3 mm, in particular less than 2.5 mm, preferably less than 1.49 mm, **in that** the difference between the outlet temperature of the steel strip from the last roll stand (F3) before the liquid cooling and the equilibrium austenite limit temperature is set by the pilot control or regulation of said outlet temperature to no more than 70 K, preferably no more than 50 K, preferably less than 25 K, and **in that** the liquid cooling is effected between two roll stands depending on the length Lc of a cooling section (1) by applying to both sides of the steel strip (3), in the cooling section, at least in each case a quantity of liquid Qu > 284/(Lc^{1.42}) liters per minute and per meter of strip width, in particular Qu > 2*284/(Lc^{1.42}) liters per minute and per meter of strip width, but not more than Qu = 7*284/(Lc^{1.42}) liters per minute and per meter of strip width, preferably Qu < 4*284/(Lc^{1.42}) liters per minute and per meter of strip width.

2. Process according to Claim 1, **characterized in that** the width-specific throughput through the roll stands is less than 12 mm m/s, preferably less than 9.5 mm m/s.

3. Process according to Claim 1 or 2, **characterized in that** the pilot control or regulation of the outlet temperature of the steel strip from the last roll stand (F3) before the liquid cooling is based on tables dependent on quality and/or the degree of reduction or on simple mathematical relationships, dependent on quality and/or the degree of reduction, between width-specific mass throughput and inlet temperature into the first roll stand (F1).

4. Process according to one of Claims 1 to 3, **characterized in that** a mean cooling rate T'=A*B*vₘ/Lc is set between the last roll stand (F3) before the liquid cooling with a cooling section (1) of the length L_{c} and the first roll stand (F4) after the liquid cooling,
where A = [0.5...2]*40+(Tm-Ta) with the mean outlet temperature Tm of the steel strip (3) from the last roll stand (F3) before the liquid cooling and the equilibrium austenite limit temperature Ta,
where B = 0.95+0.5*(100-Fe) with the iron content Fe of the steel in percent by mass,
and where vₘ denotes the strip velocity which is present between said two roll stands (F3, F4).

5. Process according to one of Claims 1 to 4, **characterized in that** the cooling liquid is water at an application temperature of between 15°C and 60°C, preferably between 25°C and 40°C.

6. Process according to one of Claims 1 to 5, **characterized in that** the cooling is effected between the penultimate (F4) and last (F5) roll stands and/or between the antepenultimate (F3) and penultimate (F4) roll stands.

7. Process according to Claim 6, **characterized in that** cooling is effected between the antepenultimate (F3) and penultimate (F4) roll stands and the penultimate roll stand (F4) is opened if the cooling is inadequate.

8. Process according to one of Claims 1 to 7, **characterized in that** the length Lc of the cooling section (1) amounts to between 5 and 30% of the distance between the preceding (F3) and following (F4) roll stands.

9. Process according to one of Claims 1 to 8, **characterized in that** the cooling section (1) is arranged closer to the preceding roll stand (F3) than to the following roll stand (F4), in particular is arranged closer to the preceding roll stand than to the following roll stand by at least 20%.

10. Process according to one of Claims 1 to 9, **characterized in that** the distance (Lg) between successive roll stands (F3, F4) between which the cooling takes place is between 3.5 and 7 m.

11. Process according to one of Claims 1 to 10, **characterized in that** the strip width of the steel strip (3) is between 800 and 2200 mm.

12. Process according to one of Claims 1 to 11, **characterized in that** the strip thickness of the steel strip (3) before the cooling section (1) is 1.2 to 5 mm, in particular 1.5 to 3.5 mm, preferably 1.8 to 3.5 mm.

13. Process according to one of Claims 1 to 12, **characterized in that** the steel strip (3) is finish-rolled from continuously cast semifinished product in directly successive operating steps.

14. Process according to Claim 13, **characterized in that** the steel strip (3) is firstly rough-rolled in one to four steps, is then heated to at least 1100°C again and is then finish-rolled in three to five steps.

15. Use of a multi-stand hot rolling train for carrying out the process according to one of Claims 1 to 12, **characterized in that** provision is made, between two successive roll stands (F3, F4), of a cooling section (1) for applying liquid to the steel strip (3) on both sides and an associated pilot control or regulating device, which is set in such a way that at least in each case a quantity of liquid Qu > 284/(Lc^{1.42}) liters per minute and per meter of strip width, in particular Qu > 2*284/(Lc^{1.42}) liters per minute and per meter of strip width, but not more than Qu = 7*284/(Lc^{1.42}) liters per minute and per meter of strip width, preferably Qu < 4*284/(Lc^{1.42}) liters per minute and per meter of strip width, is applied to both sides of the steel strip in the cooling section (1) depending on the length Lc of the cooling section, and **in that** provision is made of pilot control or regulation, which sets the difference between the outlet temperature of the steel strip (3) from the last roll stand (F3) before the cooling section (1) and the equilibrium austenite limit temperature by the regulation of the outlet temperature to no more than 70 K, preferably no more than 50 K, preferably less than 25 K.

16. Use of the hot rolling train according to Claim 15, **characterized in that** the pilot control or regulation of the outlet temperature of the steel strip (3) from the last roll stand (F3) before the cooling section (1) is based on tables dependent on quality and/or the degree of reduction or on simple mathematical relationships, dependent on quality and/or the degree of reduction, between width-specific mass throughput and inlet temperature into the first roll stand (F1).

17. Use of the hot rolling train according to Claim 15 or 16, **characterized in that** the cooling section (1) is arranged between the penultimate (F4) and last (F5) roll stands and/or between the antepenultimate (F3) and penultimate (F4) roll stands.

18. Use of the hot rolling train according to one of Claims 15 to 17, **characterized in that** the length Lc of the cooling section (1) amounts to between 5 and 30% of the distance between the preceding (F3) and following (F4) roll stands.

19. Use of the hot rolling train according to one of Claims 15 to 18, **characterized in that** the cooling section (1) is arranged closer to the preceding roll stand (F3) than to the following roll stand (F4), in particular is arranged closer to the preceding roll stand than to the following roll stand by at least 20%.

20. Use of the hot rolling train according to one of Claims 15 to 19, **characterized in that** the distance (Lg) between successive roll stands (F3, F4) between which a cooling section (1) is arranged is between 3.5 and 7 m.

21. Use of the hot rolling train according to one of Claims 15 to 20, **characterized in that** the width of the hot rolling train (F1-F5) and of the cooling section (1) is dimensioned for a strip width of the steel strip (3) of between 800 and 2200 mm.

22. Use of the hot rolling train according to one of Claims 15 to 21, **characterized in that** the cooling section (1) is formed in such a way that the cooling liquid used may be water at an application temperature of between 15°C and 60°C, preferably between 25°C and 40°C.

23. Use of the hot rolling train according to one of Claims 15 to 22, **characterized in that** it is connected to a continuous casting installation in such a way that the steel strip (3) can be finish-rolled from continuously cast semifinished product in directly successive operating steps.

24. Use of the combined rolling installation having a hot rolling train according to Claim 23, **characterized in that** the combined rolling installation has a rough rolling train with one to four roll stands, a heating device for heating the steel strip from the rough rolling train to above 1100°C and also a hot rolling train with three to five roll stands (F1-F5) for finish rolling.

## Revendications

1. Procédé de laminage à chaud de bandes d'acier (3) dans plusieurs cages de laminoir successives (F1-F5), les bandes d'acier étant d'abord laminées à l'état austénitique puis, après un refroidissement intense par liquide entre deux cages, soumises à l'état ferritique à un laminage de finition jusqu'à l'épaisseur finale dans une ou plusieurs cages de laminoir, **caractérisé en ce que** l'épaisseur finale de la bande d'acier (3) est inférieure à 3 mm, en particulier inférieure à 2,5 mm, de préférence inférieure à 1,49 mm, **en ce que** la différence entre la température de la bande d'acier en sortie de la dernière cage de laminoir (F3) avant le refroidissement par liquide et la température limite austénitique d'équilibre est ajustée par une commande pilote ou une régulation de cette température de sortie pour qu'elle soit inférieure ou égale à 70 K, de préférence inférieure ou égale à 50 K, mieux encore inférieure à 25 K, et **en ce que** le refroidissement par liquide entre deux cages de laminoir est effectué en fonction de la longueur Lc d'une section de refroidissement (1) en appliquant dans ladite section de refroidissement, de part et d'autre de la bande d'acier (3), respectivement au moins une quantité de liquide Qu > 284/(Lc^{1,42}) litres par minute et par mètre de largeur de bande, en particulier Qu > 2*284/(Lc^{1,42}) litres par minute et par mètre de largeur de bande, sans toutefois dépasser Qu = 7*284/(Lc^{1,42}) litres par minute et par mètre de largeur de bande, de préférence Qu < 4*284/(Lc^{1,42}) litres par minute et par mètre de largeur de bande.

2. Procédé selon la revendication 1, **caractérisé en ce que** le débit en largeur à travers les cages de laminoir est inférieur à 12 mm m/s, de préférence inférieur à 9,5 mm m/s.

3. Procédé selon la revendication 1 ou 2, **caractérisé en ce que** la commande pilote ou la régulation de la température de la bande d'acier en sortie de la dernière cage de laminoir (F3) avant le refroidissement par liquide est basée sur des tableaux dépendant de la qualité et/ou du taux de réduction ou sur de simples relations mathématiques dépendant de la qualité et/ou du taux de réduction entre le débit massique en largeur et la température d'entrée dans la première cage de laminoir(F1).

4. Procédé selon l'une des revendications 1 à 3, **caractérisé en ce qu'**il est établi un taux de refroidissement moyen T'=A*B*vₘ/L_{c} entre la dernière cage de laminoir (F3) avant le refroidissement par liquide avec une section de refroidissement (1) de longueur L_{c} et la première cage de laminoir (F4) après le refroidissement par liquide,
où A=[0,5...2]*40+(Tm-Ta), avec la température moyenne Tm de la bande d'acier (3) en sortie de la dernière cage de laminoir (F3) avant le refroidissement par liquide et la température limite austénitique d'équilibre Ta,
où B=0,95+0,5*(100-Fe), avec la teneur en fer Fe de l'acier en % en masse,
et où vₘ désigne la vitesse de bande entre lesdites deux cages de laminoir (F3, F4).

5. Procédé selon l'une des revendications 1 à 4, **caractérisé en ce que** le liquide de refroidissement est de l'eau avec une température d'application comprise entre 15°C et 60°C, de préférence entre 25°C et 40°C.

6. Procédé selon l'une des revendications 1 à 5, **caractérisé en ce que** le refroidissement est effectué entre les avant-dernière (F4) et dernière (F5) cages de laminoir et/ou les troisième dernière (F3) et avant-dernière (F4) cages de laminoir.

7. Procédé selon la revendication 6, **caractérisé en ce qu'**un refroidissement est effectué entre les troisième dernière (F3) et avant-dernière (F4) cages de laminoir, et on ouvre l'avant-dernière cage de laminoir (F4) en cas de refroidissement insuffisant.

8. Procédé selon l'une des revendications 1 à 7, **caractérisé en ce que** la longueur Lc de la section de refroidissement (1) représente entre 5 et 30% de la distance entre la cage de laminoir précédente (F3) et la cage de laminoir suivante (F4).

9. Procédé selon l'une des revendications 1 à 8, **caractérisé en ce que** la section de refroidissement (1) est agencée plus proche de la cage de laminoir précédente (F3) que de la cage de laminoir suivante (4), en particulier au moins de 20% plus proche de la cage de laminoir précédente que de la cage de laminoir suivante.

10. Procédé selon l'une des revendications 1 à 9, **caractérisé en ce que** la distance (Lg) entre cages de laminoir successives (F3, F4) entre lesquelles le refroidissement a lieu est comprise entre 3,5 et 7 m.

11. Procédé selon l'une des revendications 1 à 10, **caractérisé en ce que** la largeur de bande de la bande d'acier (3) est comprise entre 800 et 2200 mm.

12. Procédé selon l'une des revendications 1 à 11, **caractérisé en ce que** l'épaisseur de bande de la bande d'acier (3) avant la section de refroidissement (1) est de 1,2 à 5mm, en particulier de 1,5 à 3,5 mm, de préférence de 1,8 à 3,5 mm.

13. Procédé selon l'une des revendications 1 à 12, **caractérisé en ce que** la bande d'acier (3) constituée d'un demi-produit coulé en continu est soumise à un laminage de finition au cours d'étapes se succédant directement.

14. Procédé selon la revendication 13, **caractérisé en ce que** la bande d'acier (3) est d'abord dégrossie en une à quatre étapes, puis de nouveau portée à une température d'au moins 1100°C et ensuite soumise à un laminage de finition en trois à cinq étapes.

15. Utilisation d'un train de laminage à chaud à plusieurs cages de laminoir pour la mise en oeuvre du procédé selon l'une des revendications 1 à 12, **caractérisée en ce qu'**il est prévu, entre deux cages de laminoir successives (F3, F4), une section de refroidissement (1) pour appliquer de liquide de part et d'autre de la bande d'acier (3), et un dispositif associé de commande pilote ou de régulation, ajusté pour appliquer dans ladite section de refroidissement (1) de part et d'autre de la bande d'acier en fonction de la longueur Lc de la section de refroidissement, respectivement au moins une quantité de liquide Qu > 284/(Lc^{1,42}) litres par minute et par mètre de largeur de bande, en particulier Qu > 2*284/(Lc^{1,42}) litres par minute et par mètre de largeur de bande, sans toutefois dépasser Qu = 7*284/(Lc^{1,42}) litres par minute et par mètre de largeur de bande, de préférence Qu < 4*284/(Lc^{1,42}) litres par minute et par mètre de largeur de bande, et **en ce qu'**il est prévu une commande pilote ou une régulation, qui ajuste la différence entre la température de la bande d'acier (3) en sortie de la dernière cage de laminoir (F3) avant la section de refroidissement (1) et la température limite austénitique d'équilibre par régulation de la température de sortie pour qu'elle soit inférieure ou égale à 70 K, de préférence inférieure ou égale à 50 K, mieux encore inférieure à 25 K.

16. Utilisation du train de laminage à chaud selon la revendication 15, **caractérisée en ce que** la commande pilote ou la régulation de la température de la bande d'acier (3) en sortie de la dernière cage de laminoir (F3) avant la section de refroidissement (1) est basée sur des tableaux dépendant de la qualité et/ou du taux de réduction ou sur de simples relations mathématiques dépendant de la qualité et/ou du taux de réduction entre le débit massique en largeur et la température d'entrée dans la première cage de laminoir (F1) .

17. Utilisation du train de laminage à chaud selon la revendication 15 ou 16, **caractérisée en ce que** la section de refroidissement (1) est placée entre les avant-dernière (F4) et dernière (F5) cages de laminoir et/ou les troisième dernière (F3) et avant-dernière (F4) cages de laminoir.

18. Utilisation du train de laminage à chaud selon l'une des revendications 15 à 17, **caractérisée en ce que** la longueur Lc de la section de refroidissement (1) représente entre 5 et 30% de la distance entre la cage de laminoir précédente (F3) et la cage de laminoir suivante (F4).

19. Utilisation du train de laminage à chaud selon l'une des revendications 15 à 18, **caractérisée en ce que** la section de refroidissement (1) est agencée plus proche de la cage de laminoir précédente (F3) que de la cage de laminoir suivante (4), en particulier au moins de 20% plus proche de la cage de laminoir précédente que de la cage de laminoir suivante.

20. Utilisation du train de laminage à chaud selon l'une des revendications 15 à 19, **caractérisée en ce que** la distance (Lg) entre cages de laminoir successives (F3, F4) entre lesquelles une section de refroidissement (1) est agencée est comprise entre 3,5 et 7 m.

21. Utilisation du train de laminage à chaud selon l'une des revendications 15 à 20, **caractérisée en ce que** la largeur du train de laminage à chaud (F1-F5) et de la section de refroidissement (1) est conçue pour une largeur de bande de la bande d'acier (3) comprise entre 800 et 2200 mm.

22. Utilisation du train de laminage à chaud selon l'une des revendications 15 à 21, **caractérisée en ce que** la section de refroidissement (1) est adaptée pour pouvoir utiliser comme liquide de refroidissement de l'eau avec une température d'application comprise entre 15°C et 60°C, de préférence entre 25°C et 40°C.

23. Utilisation du train de laminage à chaud selon l'une des revendications 15 à 22, **caractérisée en ce que** le train de laminage à chaud est relié à une installation de coulée continue de manière que la bande d'acier (3), constituée d'un demi-produit coulé en continu, puisse être soumise à un laminage de finition au cours d'étapes se succédant directement.

24. Utilisation du laminoir combiné comprenant un train de laminage à chaud selon la revendication 23, **caractérisée en ce que** le laminoir combiné comporte un train dégrossisseur avec une à quatre cages de laminoir, un dispositif de chauffage pour porter la bande d'acier en sortie du train dégrossisseur à une température supérieure à 1100°C, ainsi qu'un train de laminage à chaud avec trois à cinq cages de laminoir (F1-F5) pour le laminage de finition.
